# EUROPÄISCHE PATENTSCHRIFT

(11) **EP 2 438 218 B1**
(45) Veröffentlichungstag und Bekanntmachung des Hinweises auf die Patenterteilung: **30.09.2015**
(21) Anmeldenummer: 10709166.2
(22) Anmeldetag: 11.03.2010
(51) Int. Cl.: C25D 5/14, C25D 15/00, B41C 1/05, B41N 1/20, F16J 10/04, C25D 5/48, B41N 1/06, C25D 3/18

(54) **WERKSTÜCK MIT ZWEI NICKELHALTIGEN SCHICHTEN**
WORKPIECE WITH TWO NICKEL-CONTAINING LAYERS
PIÈCE PRÉSENTANT DEUX COUCHES À BASE DE NICKEL

(30) Priorität: 13.03.2009 DE 102009014522
(43) Veröffentlichungstag der Anmeldung: 11.04.2012
(73) Patentinhaber: Stohrer IPT AG, 70599 Stuttgart (DE)
(72) Erfinder: KURRLE, Matthias, 70599 Stuttgart (DE)
(74) Vertreter: Raible, Tobias
(86) Internationale Anmeldenummer: PCT/EP2010/001505
(87) Internationale Veröffentlichungsnummer: WO 2010/102808

(56) Entgegenhaltungen:
- EP-A1- 0 473 973
- EP-A1- 0 545 468
- EP-A2- 0 355 430
- DE-A1- 10 214 989
- US-A- 5 468 130
- US-A1- 2004 211 672

## Beschreibung

Die Erfindung betrifft einen Tiefdruckzylinder mit mindestens einer nickelhaltigen Schicht.

Im Tiefdruck werden derzeit überwiegend Zylinder mit einer Gravurschicht aus Kupfer und einer Verschleißschutzschicht aus Hartchrom verwendet. Dabei geschieht die galvanische Abscheidung von Chrom mit einem schlechten Wirkungsgrad.

Die DE 102 14 989 A1 zeigt einen Druckzylinder mit einer zur Gravur vorgesehenen Oberflächenbeschichtung. Anstelle einer Reinkupferschicht mit einer Mikrohärte von ca. 200 HV wird entweder eine Oberflächenbeschichtung aus Reinnickel und/oder aus Mischkristalllegierungen und/oder Verbundschichten vorgeschlagen, die Kupfer oder Nickel als Hauptkompönente aufweisen.

Die EP 0 545 468 A1 zeigt eine Metallplatte für eine Tiefdruckhülse, welche auf einem Träger aufgespannt ist und für eine mechanische Gravur geeignet ist. Eine gravierbare Metallschicht hat eine Dicke von 25 µm, 50 µm oder 100 µm, und eine äußerste Schicht hat eine Dicke von weniger als 10 µm. Die gravierbare Metallschicht hat üblicherweise eine Härte von 80 bis 350 HV, und die äußerstee Schicht hat bevorzugt eine Härte von 450 bis 750 HV. Als konkrete Kombination von Werkstoffen wird im Beispiel II für die gravierbare Metallschicht Kupfer und für die äußere Schicht chemisch abgeschiedenes Nickel angebeben Für die gravierbare Metallschicht wird eine Gruppe von Werkstoffen angegeben, die weiches Nickel, hartes Kupfer; Aluminium, Zink, Eisen, Legierungen und Spezialkunststoffe umfasst. Für die äußerste Schicht wird eine Gruppe von Werkstoffen angegeben, die Metalle, insbesondere Chrom, Legierungen und keramisches Material aus der Untergruppe von Titan-Nitrid, Bor-Nitrid und Chrom-Carbid umfasst. Es werden auch chemisch abgeschiedenes Phosphor-Nickel, Bor-Nickel, Zinn-Nickel, Nickel und Nickel-Cobalt genannt.

Es ist eine Aufgabe der Erfindung, einen neuen Tiefdruckzylinder bereit zu stellen.

Nach der Erfindung wird die Aufgabe gelöst durch einen Tiefdruckzylinder gemäß Anspruch 1. Bei einem solchen Tiefdruckzylinder wird das Recycling der ersten und zweiten Schicht erleichtert, da beide Schichten als Hauptbestandteil Nickel aufweisen. Der Tiefdruckzylinder ist auch für eine Lasergravur geeignet.

Eine vorteilhafte Weiterbildung ergibt sich aus dem Anspruch 6. Bei einem solchen Tiefdruckzylinder ist das Recycling der ersten und zweiten Schicht besonders gut möglich, da es sich trotz der beiden Schichten im Wesentlichen um ein sortenreines Einmetallsystem handelt.

Die Aufgabe wird auch gelöst durch einen Tiefdruckzylinder gemäß Anspruch 2. Eine Schicht, die Nickel und hexagonales Bornitrid enthält, hat vorteilhafte Eigenschaften und kann insbesondere auch als Verschleißschutzschicht dienen.

Weitere Einzelheiten und vorteilhafte Weiterbildungen der Erfindung ergeben sich aus den im Folgenden beschriebenen und in den Zeichnungen dargestellten, in keiner Weise als Einschränkung der Erfindung zu verstehenden Ausführungsbeispielen, sowie aus den Unteransprüchen. Es zeigt
- Fig. 1: eine schematische Darstellung eines Tiefdruckzylinders in geschnittener Darstellung,
- Fig. 2: einen Querschnitt durch den Tiefdruckzylinder aus Fig. 1,
- Fig. 3: eine schematische Darstellung einer Galvanisieranlage,
- Fig. 4: einen Querschnitt durch einen Tiefdruckzylinder,
- Fig. 5: einen Querschliff durch einen Grundkörper mit einer Schicht, welche Nickel und hexagonales Bornitrid enthält,
- Fig. 6: einen Querschliff durch eine Schicht aus Nickel und hexagonalem Bornitrid, und
- Fig. 7: den Querschliff aus Fig. 5 im Original.

Fig. 1 zeigt einen Tiefdruckzylinder (allgemein: Werkstück) 10 mit einem Kern (allgemein: Grundkörper) 12, einer ersten Schicht 14, welche auf dem Kern aufgebracht ist, und einer zweiten Schicht 16, welche auf der ersten Schicht 14 aufgebracht ist. Die Längsachse 18 des Tiefdruckzylinders 10 ist schematisch angedeutet. Als Kern 12 wird z.B. ein Zylinder aus Stahl, Kupfer oder Zink verwendet.

Die erste Schicht 14 besteht bevorzugt aus reinem Nickel, und die zweite Schicht 16 besteht bevorzugt aus einer Zusammensetzung NiX, wobei X z.B. Siliciumcarbid (SiC), Phosphor (P), hexagonales Bornitrid (h-BN) und/oder ein anderer, bevorzugt nichtmetallischer Bestandteil (Zusatzstoff) ist, der zusammen mit dem Nickel bessere Verschleißschutzeigenschaften hat als reines Nickel. Der Massenanteil des nichtmetallischen Bestandteils in der zweiten Schicht 16, also die relative Masse des nicht-metallischen Bestandteils an der Gesamtmasse des Stoffgemischs, liegt bevorzugt zwischen 0,001 und 0,15, weiter bevorzugt zwischen 0,003 und 0,12, weiter bevorzugt zwischen 0,01 und 0,10, weiter bevorzugt zwischen 0,03 und 0,09.

Der Verschleiß, also der fortlaufende Materialverlust aus der Oberfläche eines festen Körpers, hervorgerufen durch mechanische Ursachen, ist von einer Vielzahl von Materialeigenschaften abhängig. Im Allgemeinen sind eine große Härte, antiadhäsive Eigenschaften und eine geringe Reibungszahl vorteilhaft.

Reines, galvanisch abgeschiedenes Nickel hat - in Abhängigkeit vom verwendeten galvanischen Bad - eine Härte im Bereich von 350 bis 550 HV 0,05, und die zweite Schicht hat bevorzugt eine Härte von mindestens 450 HV 0,05, z.B. zwischen 450 und 750 HV 0,05. Die Angabe 350 HV 0,05 gibt z.B. an, dass die Härteprüfung nach Vickers mit einer Prüfkraft von 0,05 kp ein Härtewert von 350 gemessen wurde. 0,05 kp (Kilopond) entsprechen in etwa dem Gewicht einer Masse von 50 g, und 1 kp = 9,80665 N.

Die erste Schicht 14 hat bevorzugt eine Schichtdicke von 20 bis 210 µm, weiter bevorzugt von 30 bis 200 µm, weiter bevorzugt von 30 bis 80 µm, und die zweite Schicht 16 bevorzugt eine Schichtdicke von 1 bis 20 µm, weiter bevorzugt von 3 bis 15 µm, weiter bevorzugt von 5 bis 15 µm.

Der Grundkörper 12 kann auch mehrschichtig ausgebildet sein und unterschiedliche Formen aufweisen. Insbesondere kann er eine zusätzliche Anschlagschicht/Grundschicht aus Nickel oder Kupfer aufweisen.

### Beispiel 1

Als Beispiel für die Beschichtung eines Druckzylinders 12 mit einem Durchmesser von 60 cm hat die erste Schicht 14 eine Dicke von 30 µm und besteht aus reinem Nickel mit einem Massenanteil von 1,00, und die zweite Schicht 16 hat eine Dicke von 5 µm und besteht aus einer Zusammensetzung aus Nickel mit einem Massenanteil von 0,96 und Phosphor mit einem Massenanteil von 0,04.

### Beispiel 2

Als weiteres Beispiel für die Beschichtung eines Druckzylinders 12 mit einem Durchmesser von 80 cm hat die erste Schicht 14 eine Dicke von 35 µm und besteht aus einer Zusammensetzung (Legierung) aus Nickel mit einem Massenanteil von 0,96 und Chrom mit einem Massenanteil von 0,04, und die zweite Schicht 16 hat eine Dicke von 5 µm und besteht aus einer Zusammensetzung aus Nickel mit einem Massenanteil von 0,911, Chrom mit einem Massenanteil von 0,039, und hexagonalem Bornitrid mit einem Massenanteil von 0,05.

Der metallische Bestandteil der zweiten Schicht 16 hat hier einen Massenanteil von 0,911 (Nickel) + 0,039 (Chrom) = 0,95, und bezogen auf den metallischen Bestandteil, also ohne Berücksichtigung der nicht-metallischen Bestandteile, hat das Nickel einen Massenanteil von 0,911 / 0,95 = 0,959 und das Chrom einen Massenanteil von 0,039 / 0,95 = 0,041, und dies entspricht im Wesentlichen den Massenanteilen der Metalle in der ersten Schicht 14. Das Massenverhältnis von Chrom zu Nickel ist in der zweiten Schicht mit 0,0428 (berechnet durch 0,039 / 0,911) im Wesentlichen gleich wie in der ersten Schicht mit 0,042 (berechnet durch 0,04 / 0,96). Dies hat den Vorteil, dass nach einem Abtragen der ersten Schicht 14 und zweiten Schicht 16 das abgetragene Material nach Reinigung von den Zusätzen erneut verwendet werden kann, da das relative Verhältnis der Massenanteile der einzelnen Metalle zueinander (hier Nickel und Chrom, ggf. auch zusätzliche Metalle) in beiden Schichten ähnlich bzw. im Wesentlichen gleich bzw. gleich ist. Wie dem Fachmann bekannt ist, schwankt der Metallgehalt in den elektrolytischeh Bädern über die Zeit, und der Begriff der Gleichheit der relativen Verhältnisse der Massenanteile der einzelnen Metalle zueinander muss entsprechend weit ausgelegt werden.

**Fig**. **2** **zeigt** eine vergrößerte Darstellung des Druckzylinders 10 mit einem Näpfchen 22, das sich durch die zweite Schicht 16 hindurch in die erste Schicht 14 erstreckt und mit Druckfarbe 20 gefüllt ist.

Die zweite Schicht (NiX-Schicht) 16 hat gegenüber reinem Nickel neben den besseren Verschleißschutzeigenschaften auch den Vorteil einer schlechteren Benetzung, so dass die Druckfarbe 20 nicht in den Näpfchen 22 hängen bleibt.

Die Näpfchen 22 können durch Gravur, insbesondere Lasergravur und - bei nicht zu großer Härte der zweiten Schicht 16 und/oder einer dünnen zweiten Schicht 16 - auch durch elektromechanische Gravur hergestellt werden.

Ein großer Vorteil der zweiten Schicht (NiX-Schicht) 16 und auch der ersten Schicht 14 ist die gute Eignung für die Lasergravur. Insbesondere gegenüber den heutzutage üblichen Chrom- und Kupferschichten können bei der Lasergravur in Nickel bessere Ergebnisse erzielt werden.

### Herstellung

**Fig**. **3** zeigt eine Galvanisieranlage 50 mit einer oberen Wanne 52, in der der Tiefdruckzylinder 10 drehbar gelagert ist, einer ersten unteren Wanne 54 mit einem galvanischen Nickel-Bad 55, und einer zweiten unteren Wanne 56 mit einem galvanischen NiX-Bad 57.

Ein Anodenkäfig 60 ist teilweise um den Tiefdruckzylinder 10 herum angeordnet und mit einer Spannungs- bzw. Stromquelle 62 verbunden, welche auch mit dem Tiefdruckzylinder 10 verbunden ist.

Eine Pumpvorrichtung 70 ermöglicht ein Pumpen des Bads 55 in die obere Wanne 52, und ein Ventil 72 ermöglicht ein Ablassen des Bads aus der oberen Wanne 52 in die erste untere Wanne 54. In gleicher Weise ermöglicht eine Pumpvorrichtung 80 ein Pumpen des Bads 57 in die obere Wanne 52, und ein Ventil 82 ermöglicht ein Ablassen des Bads aus der oberen Wanne 52 in die zweite untere Wanne 56.

Im dargestellten Verfahrensschritt wird das Nickel-Bad im Kreislauf über die Pumpvorrichtung 70 in die obere Wanne 52 gepumpt und anschließend über das Ventil 72 wieder in die erste untere Wanne 54 abgelassen.

Es erfolgt die galvanische Beschichtung des Tiefdruckzylinders 10 mit der ersten Schicht 14 aus Nickel, die z.B. mit einer relativ hohen Abscheiderate von beispielsweise bis zu 10 µm/min möglich ist, so dass eine Schichtdicke von 50 µm ca. 5 Minuten benötigt. Anschließend wird das Nickel-Bad vollständig über das Ventil 72 in die erste untere Wanne 54 abgelassen, und danach wird das NiX-Bad aus der zweiten unteren Wanne 56 in gleicher Weise im Kreislauf in die obere Wanne 52 gepumpt, und die Beschichtung des Tiefdruckzylinders 10 mit der zweiten Schicht 16 aus NiX findet statt. Hierbei ist die Abscheiderate mit beispielsweise bis zu 5 µm/min niedriger, aber die zweite Schicht 16 ist dünner als die erste Schicht 14, so dass die gesamte Beschichtung des Tiefdruckzylinders 10 mit der ersten und zweiten Schicht in etwa 7 bis 30 Minuten erfolgen kann.

Ein Geschwindigkeitsvorteil wird auch dadurch erzielt, dass für beide Schichten die gleiche obere Wanne 52 verwendet werden kann, da in beiden Prozessschritten ein galvanisches Bad 55, 57 mit dem Metall Nickel verwendet wird und so eine Verunreinigung der Bäder mit fremden Metallen ausgeschlossen ist, die im Normalfall die Verwendung von zwei getrennten oberen Wannen und einen Transport des Tiefdruckzylinders 10 erforderlich machen würde.

Nach der Beschichtung wird der Tiefdruckzylinder üblicherweise poliert, bevor anschließend die Gravur erfolgt.

### Recycling

Um den Tiefdruckzylinder 10 wieder verwenden zu können, werden z.B. bei einer haftfesten Beschichtung die zweite Schicht 16 vollständig und die erste Schicht 14 teilweise auf einer Drehbank abgedreht bzw. abgefräst, und anschließend kann eine neue Beschichtung erfolgen.

Ein großer Vorteil bei der Verwendung des gleichen Metalls bzw. der gleichen Metallkombination für die erste und zweite Schicht 14, 16 besteht darin, dass das abgetrennte Material - ggf. nach einem Reinigungsvorgang - erneut zur Beschichtung verwendet werden kann und keine aufwändige bzw. zum Teil unmögliche Trennung unterschiedlicher Metalle erfolgen muss.

**Fig. 4** zeigt einen Querschnitt durch einen Tiefdruckzylinder 10, bei dem zwischen dem Grundkörper 12 und der ersten Schicht 14 eine Trennschicht 13 angeordnet ist.

Die Trennschicht 13 dient dazu, eine haftfeste Verbindung zwischen der ersten Schicht 14 und dem Grundkörper 12 zu verhindern, um so nach Art einer Ballardhaut ein mechanisches Brechen und anschließendes Abziehen der ersten Schicht 14 und zweiten Schicht 16 zu ermöglichen.

Als Trennschicht 13 kann z.B. eine Silberschicht aufgebracht werden, die oxidiert, oder es kann eine organische Schicht (z.B. Eiweiß) verwendet werden. Die Dicke beträgt z.B. wenige Ångström (1 Å = 10⁻¹⁰ m).

### Ni h-BN

**Fig. 5** zeigt einen Querschliff durch ein Werkstück 10 mit einem Grundkörper 12 aus Kupfer (Kupferbolzen), auf dessen Oberfläche 15 eine äußere, 60 µm dicke Schicht (Verschleißschutzschicht) 16 aufgebracht ist, die aus einer Zusammensetzung aus Nickel und hexagonalem Bornitrid (h-BN) besteht. Das hexagonale Bornitrid ist in Form von gegenüber dem Nickel dunkleren Punkten 17 sichtbar. Bei den größeren, ganz dunklen Punkten 24 handelt es sich dagegen um oberflächliche Einlagerungen, die im Zusammenhang mit der Erstellung des Querschliffs hinzugekommen sind.

Oberhalb der Ni h-BN-Schicht 16 ist eine Schutzschicht 19 aus einem Einbettmittel (z.B. Kunststoff) aufgebracht, die nur zur Verhinderung einer Zerstörung der äußeren Schicht 16 beim Querschliff vorgesehen ist. Die Schutzschicht 19 und der Grundkörper 12 sind durch Bildbearbeitung zur besseren Wiedergabe aufgehellt worden.

**Fig. 6** zeigt einen Querschliff durch eine Ni h-BN-Schicht 16, die gegenüber der Schicht 16 aus Fig. 5 einen höheren Massenanteil an - als dunklere Flecken erkennbarem - hexagonalem Bornitrid 17 hat. Die Rillen 25 kommen vom Querschliff. Durch Bildbearbeitung wurden die Helligkeit und der Kontrast erhöht. Ein Maßstab liegt nicht vor.

**Fig. 7** zeigt den Querschliff aus Fig. 5 im Original.

Versuche haben ergeben, dass eine solche Ni h-BN-Schicht sehr gute Verschleißschutzeigenschaften hat und deshalb bei der Beschichtung von Tiefdruckzylindern als Ersatz für eine Verschleißschutzschicht aus Hartchrom eingesetzt werden kann.

Die Härte ist mit ca. 450 bis 600 HV 0,05 ähnlich groß wie bei einer NiP-Schicht, aber geringer als die von Hartchrom (bis zu 1.200 HV 0,05).

Ein großer Vorteil der Ni h-BN-Schicht besteht in einer großen Reibwertreduzierung (Reibungszahlreduzierung, Reibungskoeffizientreduzierung), insbesondere in der Reduzierung der Trockenreibung, wobei die Reibwertreduzierung dazu führt, dass Reduzierung der Trockenreibung, wobei die Reibwertreduzierung dazu führt, dass die Verschleißschutzeigenschaften - abhängig vom Anwendungsfall - ähnlich gut wie bei Hartchrom sind. Bei mangelnder Schmierung tritt bei tribologisch beanspruchtem reinem Nickel schnell Fressreibung auf, und dies wird durch die durch die Ni h-BN-Schicht erreichte Reibwertreduzierung verhindert bzw. zumindest vermindert. Der Vorteil der guten Reibwertreduzierung ist in Bezug auf die Fressreibung wichtiger als der Nachteil der geringeren Härte. Vorteilhaft ist ein Zusatz weiterer Partikel wie z.B. SiC.

Der Massenanteil des hexagonalen Bornitrids 17 in der Schicht 16 beträgt bevorzugt zwischen 0,001 und 0,08, weiter bevorzugt zwischen 0,002 und 0,07, und weiter bevorzugt zwischen 0,01 und 0,05.

### Herstellung von Ni h-BN

Die Herstellung einer Ni h-BN-Schicht wurde erfolgreich durch eine galvanische Beschichtung mit dem folgenden Badansatz durchgeführt:
- 500 g/l Nickelsulfat (NiSO₄ · 7 H₂0)
- 30 - 45 g/l Borsäure (H₃BO₃)
- 15 - 35 ml/l organischer Kornverfeinerer/Härtebildner, z.B. Saccharin
- 10 - 50 ml/l Zusatz, z.B. h-BN und/oder weitere Zusätze.

Da sich das hexagonale Bornitrid nicht im Bad löst, ist es vorteilhaft, bei der Herstellung des galvanischen Bads eine gebrauchsfertige wässrige h-BN-Suspension mit einem Netzmittel zu verwenden, wie es im Handel erhältlich ist, und das galvanische Bad muss während des Galvanisiervorgangs in Bewegung versetzt werden. Bei Versuchen hat sich ein Nickel-Gehalt im elektrolytischen Bad von ca. 110 g/l und ein pH-Wert im Bereich von 1,7 - 4,5 als vorteilhaft erwiesen.

Man kann bei einer Ni h-BN-Schicht bzw. bei einer anderen aus einer wässrigen Dispersion abgeschiedenen Schicht auch von einer Dispersionsschicht sprechen.

Der angegebene Badansatz kann auch für die anderen genannten NiX-Schichten verwendet werden, wobei der jeweilige X-Anteil als Zusatz mit der gewünschten Konzentration zugegeben wird.

### Beispiel 3

Eine gut haftende Ni h-BN-Schicht auf einem entfetteten, aktivierten und dekapierten Kupferbolzen hat sich mit der folgenden Badzusammensetzung ergeben:
300 g/l Nickelsulfat
40 g/l Borsäure
2,6 g/l Saccharin
20 g/l h-BN

Die genannten Feststoffe wurden in Wasser aufgelöst. Die Temperatur betrug 60 °C und der pH-Wert 2. Das Stromprogramm für die Galvanisierung betrug 2 Minuten bei 2,5 A/dm² für eine glatte Schicht und anschließend 10 Minuten bei 30 A/dm² (abhängig von der gewünschten Schichtdicke).

Naturgemäß sind im Rahmen der vorliegenden Erfindung vielfältige Abwandlungen und Modifikationen möglich.

Bevorzugt weist ein Tiefdruckzylinder eine äußere Schicht 16 auf, in der Nickel mit einem Massenanteil von mindestens 0,85 und hexagonales Bornitrid 17 vorgesehen sind.

Bevorzugt weist die äußere Schicht 16 Nickel mit einem Massenanteil von mindestens 0,95 auf.
Bevorzugt dient die äußere Schicht 16 als Verschleißschutzschicht
Bevorzugt ist die äußere Schicht 16 galvanisch abgeschieden.
Bevorzugt ist die äußere Schicht 16 aus einer wässrigen Dispersion abgeschieden.
Bevorzugt enthält die äußere Schicht 16 Siliciumcarbid.
Bevorzugt enthält die äußere Schicht 16 Phosphor.
Bevorzugt enthält die äußere Schicht 16 hexagonales Bornitrid 17 mit einem Massenanteil zwischen 0,001 und 0,08, bevorzugt zwischen 0,002 und 0,07, weiter bevorzugt zwischen 0,01 und 0,05.

## Patentansprüche

1. Tiefdruckzylinder (10), welcher aufweist:
Einen Grundkörper (12),
eine erste Schicht (14), welche zumindest teilweise auf dem Grundkörper (12) angeordnet ist und Nickel mit einem Massenanteil von mindestens 0,80, insbesondere von mindestens 0,95, aufweist,
und eine zweite Schicht (16), welche zumindest teilweise auf der dem Grundkörper (12) gegenüberliegenden Seite der ersten Schicht (14) angeordnet ist, welche Nickel mit einem Massenanteil von mindestens 0,70, insbesondere von mindestens 0,85, und mindestens einen nicht-metallischen Bestandteil aufweist,
wobei die Dicke der ersten Schicht (14) zwischen 30 µm und 200 µm liegt,
wobei die Dicke der zweiten Schicht (16) zwischen 1 µm und 20 µm liegt, und
wobei die zweite Schicht (16) härter ist als die erste Schicht (14),
wobei der gesamte nicht-metallische Bestandteil der zweiten Schicht (16) einen Massenanteil zwischen 0,001 und 0,15 hat,
und wobei der Tiefdruckzylinder (10) zumindest in der zweiten Schicht (16) Näpfchen (22) aufweist, welche durch Lasergravur hergestellt sind.

2. Tiefdruckzylinder nach Anspruch 1, bei welchem der nicht-metallische Bestandteil Phosphor (P) aufweist.

3. Tiefdruckzylinder nach Anspruch 1 oder 2, bei welchem die erste Schicht (14) dicker ist als die zweite Schicht (16).

4. Tiefdruckzylinder nach einem der vorhergehenden Ansprüche, welcher Näpfchen (22) aufweist, welche sich durch die zweite Schicht (16) hindurch in die erste Schicht (14) erstrecken.

5. Tiefdruckzylinder nach einem der vorhergehenden Ansprüche, bei welchem die Dicke der zweiten Schicht (16) zwischen 3 und 15 µm liegt.

6. Tiefdruckzylinder nach einem der vorhergehenden Ansprüche, bei welchem der metallische Bestandteil der ersten Schicht (14) und der zweiten Schicht (16) jeweils Nickel mit einem Massenanteil von mindestens 0,95, insbesondere von mindestens 0,98 aufweist.

7. Tiefdruckzylinder nach einem der vorhergehenden Ansprüche, bei welchem der metallische Bestandteil der ersten Schicht (14) und der zweiten Schicht (16) neben dem Nickel mindestens ein gleiches weiteres Metall aufweist.

8. Tiefdruckzylinder nach Anspruch 7, bei welchem das relative Massenverhältnis zwischen der Masse des mindestens einen gleichen weiteren Metalls und der Masse des Nickels in beiden Schichten im Wesentlichen gleich ist.

9. Tiefdruckzylinder nach einem der vorhergehenden Ansprüche, bei welchem die erste Schicht und die zweite Schicht galvanisch abgeschieden sind.

10. Tiefdruckzylinder nach einem der vorhergehenden Ansprüche, bei welchem der gesamte nicht-metallische Bestandteil der zweiten Schicht einen Massenanteil zwischen 0,003 und 0,12, bevorzugt zwischen 0,01 und 0,10 hat.

11. Tiefdruckzylinder nach einem der vorhergehenden Ansprüche, bei welchem zwischen dem Grundkörper (12) und der ersten Schicht (14) eine Trennschicht (13) angeordnet ist, welche einer haftfesten Verbindung zwischen der ersten Schicht (14) und dem Grundkörper (12) entgegenwirkt.

12. Tiefdruckzylinder nach einem der Ansprüche 1 bis 10, bei welchem die erste Schicht (14) und die zweite Schicht (16) haftfest mit dem Grundkörper (12) verbunden sind.

13. Tiefdruckzylinder nach einem der vorhergehenden Ansprüche, bei welchem der nicht-metallische Bestandteil Siliciumcarbid (SiC) aufweist.

14. Tiefdruckzylinder nach einem der vorhergehenden Ansprüche, bei weichem der nicht-metallische Bestandteil hexagonales Bornitrid (h-BN) aufweist.

## Claims

1. Gravure cylinder (10) which comprises:
a base body (12),
a first layer (14) which is arranged at least in part on the base body (12) and comprises nickel in a mass fraction of at least 0.80, in particular of at least 0.95,
and a second layer (16) which is arranged at least in part on the side of the first layer (14) opposite the base body (12) and which comprises nickel in a mass fraction of at least 0.70, in particular of at least 0.85, and at least one non-metallic constituent,
wherein the thickness of the first layer (14) is from 30 µm to 200 µm,
wherein the thickness of the second layer (16) is from 1 µm to 20 µm, and
wherein the second layer (16) is harder than the first layer (14),
wherein the total non-metallic constituent of the second layer (16) has a mass fraction of from 0.001 to 0.15,
and wherein the gravure cylinder (10) has at least in the second layer (16) cells (22) which are produced by laser engraving.

2. Gravure cylinder according to claim 1, wherein the non-metallic constituent comprises phosphorus (P).

3. Gravure cylinder according to claim 1 or 2, wherein the first layer (14) is thicker than the second layer (16).

4. Gravure cylinder according to any one of the preceding claims, which comprises cells (22) which extend through the second layer (16) into the first layer (14).

5. Gravure cylinder according to any one of the preceding claims, wherein the thickness of the second layer (16) is from 3 to 15 µm.

6. Gravure cylinder according to any one of the preceding claims, wherein the metallic constituent of the first layer (14) and of the second layer (16) in each case comprises nickel in a mass fraction of at least 0.95, in particular of at least 0.98.

7. Gravure cylinder according to any one of the preceding claims, wherein the metallic constituent of the first layer (14) and of the second layer (16) comprises at least one identical further metal in addition to nickel.

8. Gravure cylinder according to claim 7, wherein the relative ratio by mass between the mass of the at least one identical further metal and the mass of the nickel is substantially the same in both layers.

9. Gravure cylinder according to any one of the preceding claims, wherein the first layer and the second layer are electrodeposited.

10. Gravure cylinder according to any one of the preceding claims, wherein the entire non-metallic constituent of the second layer has a mass fraction of from 0.003 to 0.12, preferably from 0.01 to 0.10.

11. Gravure cylinder according to any one of the preceding claims, wherein there is arranged between the base body (12) and the first layer (14) a separating layer (13) which counteracts a strongly adherent bond between the first layer (14) and the base body (12).

12. Gravure cylinder according to any one of claims 1 to 10, wherein the first layer (14) and the second layer (16) are bonded firmly to the base body (12).

13. Gravure cylinder according to any one of the preceding claims, wherein the non-metallic constituent comprises silicon carbide (SiC).

14. Gravure cylinder according to any one of the preceding claims, wherein the non-metallic constituent comprises hexagonal boron nitride (h-BN).

## Revendications

1. Cylindre d'impression en creux (10), lequel présente :
un corps de base (12),
une première couche (14), laquelle est disposée au moins partiellement sur le corps de base (12) et contient du nickel dans une fraction massique d'au moins 0,80, en particulier d'au moins 0,95,
et une seconde couche (16), laquelle est disposée au moins partiellement du côté de la première couche (14) opposé au corps de base (12), laquelle contient du nickel dans une fraction massique d'au moins 0,70, en particulier d'au moins 0,85, et au moins un composant non métallique,
l'épaisseur de la première couche (14) se situant entre 30 µm et 200 µm,
l'épaisseur de la seconde couche (16) se situant entre 1 µm et 20 µm, et
la seconde couche (16) étant plus dure que la première couche (14),
le composant non métallique total de la seconde couche (16) ayant une fraction massique compris entre 0,001 et 0,15,
et le cylindre d'impression en creux (10) présentant au moins dans la seconde couche (16) des alvéoles (22) qui sont réalisées par gravure au laser.

2. Cylindre d'impression en creux selon la revendication 1, dans lequel le composant non métallique présente du phosphore (P).

3. Cylindre d'impression en creux selon la revendication 1 ou 2, dans lequel la première couche (14) est plus épaisse que la seconde couche (16).

4. Cylindre d'impression en creux selon l'une des revendications précédentes, lequel présente des alvéoles (22) qui s'étendent dans la première couche (14) à travers la seconde couche (16).

5. Cylindre d'impression en creux selon l'une des revendications précédentes, dans lequel l'épaisseur de la seconde couche (16) est comprise entre 3 et 15 µm.

6. Cylindre d'impression en creux selon l'une des revendications précédentes, dans lequel le composant métallique de la première couche (14) et de la seconde couche (16) présente chaque fois du nickel dans un pourcentage en masse d'au moins 0,95, en particulier d'au moins 0,98.

7. Cylindre d'impression en creux selon l'une des revendications précédentes, dans lequel le composant métallique de la première couche (14) et de la seconde couche (16) présente, en plus du nickel, au moins un autre métal identique.

8. Cylindre d'impression en creux selon la revendication 7, dans lequel le rapport massique relatif entre la masse dudit au moins un autre métal identique et la masse du nickel est sensiblement égal dans les deux couches.

9. Cylindre d'impression en creux selon l'une des revendications précédentes, dans lequel la première couche et la seconde couche sont déposées par électrolyse.

10. Cylindre d'impression en creux selon l'une des revendications précédentes, dans lequel le composant non métallique total de la seconde couche a une fraction massique comprise entre 0,003 et 0,12, de préférence entre 0,01 et 0,10.

11. Cylindre d'impression en creux selon l'une des revendications précédentes, dans lequel une couche de séparation (13) est disposée entre le corps de base (12) et la première couche (14), laquelle s'oppose à une liaison adhésive entre la première couche (14) et le corps de base (12).

12. Cylindre d'impression en creux selon l'une des revendications 1 à 10, dans lequel la première couche (14) et la seconde couche (16) sont reliées de façon adhésive au corps de base (12).

13. Cylindre d'impression en creux selon l'une des revendications précédentes, dans lequel le composant non métallique présente du carbure de silicium (SiC).

14. Cylindre d'impression en creux selon l'une des revendications précédentes, dans lequel le composant non métallique présente du nitrure de bore hexagonal (h-BN).
